# FASCICULE DE BREVET EUROPEEN

(11) **EP 4 370 262 B1**
(45) Date de publication et mention de la délivrance du brevet: **22.10.2025**
(21) Numéro de dépôt: 22755244.5
(22) Date de dépôt: 08.07.2022
(51) Int. Cl.: B22C 1/00, B22C 9/04, B22C 9/10, B22C 9/18, B22D 29/00

(54) **CONTRE-FORME AMÉLIORÉE POUR LA FABRICATION DE PIÈCE AÉRONAUTIQUE MÉTALLIQUE**
VERBESSERTE GEGENFORM ZUR HERSTELLUNG EINES AERONAUTISCHEN METALLTEILS
IMPROVED COUNTER-FORM FOR THE MANUFACTURE OF A METAL AERONAUTICAL PART

(30) Priorité: 16.07.2021 FR 2107728
(43) Date de publication de la demande: 22.05.2024
(73) Titulaire: SAFRAN, 75015 Paris (FR)
(72) Inventeur: SALLOT, Pierre Jean, 77550 Moissy-Cramayel (FR)
(74) Mandataire: Cabinet Beau de Loménie
(86) Numéro de dépôt international: PCT/FR2022/051385
(87) Numéro de publication internationale: WO 2023/285758

(56) Documents cités:
- US-A- 4 187 266
- US-A1- 2007 056 709

## Description

### Domaine Technique

L'invention concerne la fabrication de pièces aéronautiques, notamment d'aubes ou de redresseurs de turbomachine aéronautique, par des méthodes de densification en phase solide. Plus précisément, l'invention se rapporte aux contre-formes utilisées dans la fabrication de ces pièces aéronautiques, à un procédé de fabrication d'une telle contre-forme, et à un procédé de fabrication d'une telle pièce aéronautique.

### Technique antérieure

Les pièces aéronautiques métalliques, notamment les aubes ou les redresseurs de turbines, sont généralement fabriquées avec des alliages à base de nickel, de titane, ou d'aluminure de titane. Afin de limiter le risque de contamination des matériaux constituant les pièces liées à l'utilisation de phases liquides lors des procédés de fabrication par fonderie, des procédés de fabrication par densification en phase solide peuvent être utilisés.

De tels procédés de fabrication par densification en phase solide comprennent par exemple le frittage sous charge, tels que le frittage flash ou SPS (pour « Spark Plasma Sintering » en anglais) ou le pressage isostatique à chaud (dit HIP pour « Hot Isostatic Pressing » en anglais), ou l'injection d'un mélange de poudre métallique et d'un polymère thermoplastique (dit procédé MIM pour « Metal Injection Molding » en anglais).

Le frittage SPS est une méthode de frittage utilisant l'effet Joule pour chauffer la poudre pré-compactée, constitutive de la pièce à fabriquer (dans la présente application, une poudre à base de nickel, de titane, ou d'aluminure de titane) dans un outillage creux en graphite entre deux électrodes, entre lesquelles un courant pulsé est appliqué, sous atmosphère inerte ou sous vide, l'outillage étant soumis à une pression uni axiale, par exemple sous l'action d'une presse hydraulique. Le chauffage par effet Joule de la poudre permet ainsi la densification de la pièce.

Dans le cas du frittage HIP, une préforme de la pièce à fabriquer est disposée dans un containeur évacué au vide avant d'être hermétiquement scellé. Une pression homogène dans toutes les directions est ainsi appliquée sur la pièce, par l'intermédiaire du containeur, en injectant dans l'enceinte du containeur un gaz neutre sous pression (par exemple de l'argon ou de l'azote).

Par ailleurs, lors du mélange par injection de poudre, dit procédé MIM, une poudre constitutive du matériau à fabriquer est mélangée avec un liant polymère. Le mélange obtenu, dit « feedstock », est alors injecté dans un outillage pour former la pièce à fabriquer. Le liant est ensuite éliminé au cours d'un processus de déliantage. Une opération de frittage sur la pièce obtenue peut ensuite être effectuée.

Ces types de procédés permettent de fabriquer des pièces démoulables, telles que certaines aubes de turbines. Néanmoins, ces procédés présentent certains inconvénients. En effet, pour le frittage SPS par exemple, après densification à haute température, le courant est coupé et la pièce refroidit. Durant cette phase de refroidissement, la pièce densifiée est toujours contenue par le moule en graphite lui ayant conféré sa forme, et subit une contraction liée à son coefficient de dilatation thermique (environ 10-12x10⁻⁶/°C pour les pièces métalliques). Or, compte tenu de son coefficient de dilatation thermique (environ 2-3x10⁻⁶/°C), l'outillage en graphite ne se déforme que très peu lors du refroidissement, ce qui engendre des dilatations différentielles et des contraintes qui peuvent mener soit à la casse des outillages ou à leur usure prématurée, soit à la casse de la pièce densifiée. C'est notamment le cas pour les géométries des aubes avec léchettes et pieds, ou encore des redresseurs.

Pour remédier à cette limitation, il est connu d'utiliser des moules dits « à tiroirs », ayant différentes pièces agencées les unes avec les autres de manière à permettre la densification de la pièce suivant une forme prédéfinie, mais tout en permettant au moule de se rétracter lors du refroidissement de cette dernière. Les contraintes mécaniques appliquées par la pièce lors de son refroidissement engendrent notamment un mouvement des différentes parties du moule. Bien que cette technique présente des avantages, elle peut entraîner des bavures locales, et nécessite un ajustement très strict des pièces du moule qu'il est difficile de tenir du fait de son utilisation répétée en température et sous charge.

Pour pallier ces inconvénients, il est également connu d'utiliser des contre-formes correspondant au négatif de la pièce à fabriquer, permettant de produire des pièces complexes, ces contre-formes étant elles-mêmes disposées dans l'outillage graphite précité. Un procédé utilisant de telles contre-formes comprend classiquement la fabrication d'une contre-forme par fabrication additive, le frittage partiel de la contre-forme pour lui donner de la rigidité, le remplissage de la contre-forme par une poudre à densifier, le frittage SPS conjoint de la matière constitutive de la contre-forme et de la poudre présente à l'intérieur de celle-ci, et enfin le décochage de la contre-forme pour libérer la pièce frittée.

Ce procédé implique néanmoins différents inconvénients. D'une part, les matériaux utilisés pour les contre-formes sont des céramiques, ou un composite de celles-ci, telles que la zircone stabilisée par de l'oxyde d'yttrium (YSZ), la zircone renforcée par de l'alumine (ATZ), ou l'alumine renforcée par de la zircone (ZTA). Ces matériaux présentent l'inconvénient de na pas être conducteurs électriques, ce qui, notamment dans le contexte du frittage SPS, limite la génération de l'effet Joule dans la poudre à fritter, et peut entraîner des défauts de densification locaux dus à une inhomogénéité du champ thermique induit.

D'autre part, les alliages de titane ou d'aluminure de titane utilisés pour fabriquer les aubes ou les redresseurs sont classiquement frittés par SPS à des températures supérieures à 1350°C. Or, à ces températures, les matériaux céramiques ci-dessus utilisés pour les contre-formes, présentent une densité supérieure à 80%, ce qui rend leur décochage difficile et nécessite une étape spécifique impliquant un décochage chimique ou mécanique, potentiellement néfaste pour la pièce fabriquée ultérieurement et pour l'environnement, la contre-forme ne pouvant être recyclée. Les documents US 4 187 266 A et US 2007/056709 A1 font également référence à une contre-forme pour la fabrication de pièce aéronautique métallique.

En outre, les matériaux utilisés pour la pièce à fabriquer et la contre-forme présentent des coefficients de dilatation thermique différents, ce qui peut engendrer la déformation de la pièce dans les zones les plus fines telles que les bords de fuite, la rupture des pièces, ou entraîner la recristallisation de certaines zones sous contraintes, induisant des abattements mécaniques.

Il existe donc un besoin pour une solution permettant de pallier au moins en partie aux inconvénients précités.

### Exposé de l'invention

Le présent exposé concerne une contre-forme pour la fabrication de pièce aéronautique métallique, notamment de pièce de turbine par densification en phase solide, comprenant un matériau composite comprenant d'une part une première phase de formule Mₙ₊₁AlCₙ, où n = 1 à 3 et M étant un métal de transition choisi dans le groupe constitué du titane, et/ou du molybdène, et/ou du niobium et/ou du chrome, le matériau composite comprenant d'autre part une deuxième phase de formule Al₄C₃.

On comprend que la première phase est de type « phase MAX », structure cristalline de formule générique Mₙ₊₁AXₙ, associant des caractéristiques à la fois de métaux et de céramiques, et présentant notamment une bonne conductivité thermique et électrique, une bonne usinabilité, ainsi qu'une tolérance à l'endommagement et une résistance à l'oxydation à haute température.

Dans le présent exposé, l'utilisation de l'aluminium sur le site A et du carbone sur le site X permet d'assurer une bonne compatibilité chimique avec la phase Al₄C₃. Par ailleurs, l'utilisation de l'aluminium sur le site A permet d'assurer la formation d'une couche d'alumine protectrice par oxydation de la contre-forme. En outre, l'utilisation du carbone sur le site X est avantageuse en ce qu'elle ne présente pas le risque de contaminer les matériaux en présence, ni de réagir négativement avec la phase Al₄C₃, contrairement à l'azote.

Par ailleurs, le titane ou le chrome, utilisés sur le site M, présentent des températures de fusion supérieures aux températures utilisées lors du frittage de la pièce à fabriquer, permettant de conserver leur structure et leur stabilité au cours du frittage. Par ailleurs, ils présentent des coefficients de dilatation thermique compatibles avec ceux des matériaux à densifier, notamment les alliages à base de nickel, de titane, ou l'aluminure de titane, et une bonne conductivité thermique.

En outre, l'association de cette première phase, avec une deuxième phase de formule Al₄C₃, est particulièrement avantageuse. En effet, le carbure d'aluminium (Al₄C₃) est un composé inorganique, dont la température de fusion est très élevée (2200°C), et qui peut aisément s'hydrolyser à température ambiante, en présence d'une atmosphère riche en eau. Ainsi, le matériau composite utilisé pour la contre-forme du présent exposé intègre cette deuxième phase de carbure d'aluminium aux joints de grains de la première phase. Cela permet de rendre le matériau composite particulièrement réactif aux atmosphères contenant de l'eau. La dégradation du carbure d'aluminium s'accompagne d'une variation de volume et d'un dégagement de gaz, à même de fragmenter le joint de grain et de propager des fissures dans la première phase initiale. Il est ainsi possible de propager le phénomène d'hydrolyse sur des distances relativement grandes, et ainsi de faciliter la fragmentation et le décochage de la contre-forme. En d'autres termes, le matériau composite formant la contre-forme peut être dense et massif initialement, et être réduit en poudre par hydrolyse.

D'autre part, le gradient chimique entre le carbure d'aluminium et la première phase contenant de l'aluminium et du carbone est très limité, ce qui permet de limiter l'interdiffusion entre les différents éléments chimiques lors des étapes de mise en forme de la contre-forme et de coulée. En outre, une fois le décochage de la contre-forme réalisé, un matériau fragmenté, composé de grains de la première phase et d'aluminium hydraté peut être récupéré. Après séchage, cette matière peut être « rechargée » en Al₄C₃ et réutilisée afin de fabriquer de nouvelles contre-formes.

Le matériau composite de la contre-forme selon le présent exposé allie ainsi les avantages précités liés à la première phase, à l'utilisation d'une deuxième phase de formule Al₄C₃, permettant la réalisation de pièces de formes complexes sans avoir recours à des outillages graphites complexes, tout en autorisant un décochage aisé et rapide de le contre-forme ne nécessitant pas de solutions chimiques potentiellement néfastes pour la pièce fabriquée ultérieurement et pour l'environnement, et pouvant être recyclées.

Dans certains modes de réalisation, la première phase est de l'une des formules parmi Cr₂AlC, Ti₃AlC₂, Ti₂AlC, Nb₄AlC₃, Nb₂AlC ou Mo₂TiAlC₂.

Ces phases présentent une bonne compatibilité chimique avec la deuxième phase Al₄C₃ et permettent d'obtenir un composite stable thermodynamiquement à haute température, pendant la phase de frittage. Les phases Cr₂AlC, Ti₃AlC₂, Ti₂AlC présentent en outre l'avantage de couvrir les plages de températures de densification et de coefficients de dilatation thermique des matériaux considérés et utilisés pour fabriquer la pièce. En outre, les phases Cr₂AlC, Ti₃AlC₂, Ti₂AlC sont aluminoformeuses. Les autres phases n'étant pas aluminoformeuses, il est préférable d'ajouter un revêtement permettant la formation d'une couche protectrice. Cet ajout n'est toutefois pas indispensable, d'autres oxydes ayant une fonction similaire à l'alumine, bien que moins adhérents que cette dernière, pouvant se former sur la contre-forme lorsque celle-ci est soumise à une étape d'oxydation.

Dans certains modes de réalisation, le matériau composite comprend entre 1 et 50% de deuxième phase en volume du matériau composite, de préférence entre 1 et 20%. Ces valeurs permettent d'assurer la fragmentation du matériau composite par hydrolyse, tout en laissant un volume suffisant de première phase dans le matériau composite, permettant de conserver les avantages techniques liés à cette première phase. En outre, cette fraction de phase Al₄C₃ permet d'assurer la stabilité chimique du matériau à haute température, tout en permettant d'induire un phénomène d'hydrolyse facilitant le décochage.

Dans certains modes de réalisation, une surface interne de la contre-forme est recouverte par une couche d'alumine.

La dégradation de la contre-forme, par hydrolyse du carbure d'aluminium dans une atmosphère contenant de l'eau, ne doit avoir lieu que lors du décochage de la contre-forme. Ainsi, la présence d'une couche d'alumine adhérente et dense en surface interne de la contre-forme permet de protéger le matériau composite de la dégradation pendant les autres étapes de fabrication d'une pièce précédant le décochage de la contre-forme.

Dans certains modes de réalisation, la couche d'alumine présente une épaisseur comprise entre 1 et 50 µm. Cette épaisseur permet d'assurer la protection de la contre-forme au cours de la fabrication d'une pièce. Plus précisément, la couche d'alumine ainsi formée est suffisamment fine pour ne pas avoir d'impact sur le retrait mécanique de la pièce lors du refroidissement, mais isole chimiquement la poudre et la contre-forme.

Le présent exposé concerne également un procédé de fabrication d'une contre-forme pour la fabrication de pièce aéronautique métallique creuse, notamment de pièce de turbine par densification en phase solide, la contre-forme comprenant un matériau composite comprenant d'une part une première phase de formule Mₙ₊₁AlCₙ, où n = 1 à 3 et M étant un métal de transition choisi dans le groupe constitué du titane et/ou du niobium et/ou du molybdène et/ou du chrome, le matériau composite comprenant d'autre part une deuxième phase de formule Al₄C₃, la contre-forme étant obtenue par un procédé de métallurgie des poudres comprenant une étape de mélange dans laquelle des poudres permettant d'obtenir le matériau composite sont mélangées, et une étape de mise en forme.

Le mélange des poudres permettant d'obtenir la première phase peut notamment comprendre le mélange de poudres pures de carbone, d'aluminium, de titane et/ou de chrome, et/ou carbure de chrome, et/ou chromium carbide, et/ou de carbure de titane, et/ou de carbure d'aluminium. En d'autres termes, le matériau composite constitutif de la contre-forme est obtenu en faisant réagir les différentes poudres des éléments constitutifs de ce matériau à haute température. Ce procédé présente l'avantage de faire intervenir, dans l'élaboration du matériau composite, la phase Al₄C₃, permettant d'apporter les éléments AI et C nécessaires, apportant ainsi les avantages précités.

Par ailleurs, l'étape de mise en forme peut comprendre l'injection d'un liant sur une poudre (nommée « binder jetting » en anglais), l'injection d'un mélange de poudre métallique et d'un polymère thermoplastique (ou procédé MIM pour « Metal Injection Molding » en anglais) ou tout autre procédé d'impression 3D connu adapté, de préférence suivi d'un frittage, ou d'un frittage sous charge dit « frittage flash » (ou frittage SPS pour « Spark Plasma Sintering » en anglais), par exemple.

Dans certains modes de réalisation, l'étape de mélange comprend le mélange des poudres pures constitutives de la première phase de manière à obtenir la première phase sous forme de poudre, puis le mélange de ladite première phase sous forme de poudre avec une poudre d'Al₄C₃ de manière à obtenir la deuxième phase.

En d'autres termes, les poudres pures de carbone, d'aluminium, de titane et/ou de chrome et/ou carbure de chrome, et/ou chromium carbide, et/ou de carbure de titane, et/ou de carbure d'aluminium par exemple sont mélangées en premier lieu, de manière à obtenir la première phase dans un premier temps, puis la première phase obtenue est mélangée à une poudre de carbure d'aluminium dans un deuxième temps, de manière à obtenir la deuxième phase. Cela permet d'améliorer la maîtrise des proportions de chaque phase.

Dans certains modes de réalisation, l'étape de mélange comprend le mélange de poudres pures constitutives de la première phase avec une poudre d'Al₄C₃ en excès de manière à former le matériau composite en une opération.

En d'autres termes, selon cette configuration, le mélange des poudres n'est pas réalisé en deux temps (fabrication de la première phase dans un premier temps, puis mélange avec une poudre de carbure d'aluminium), mais les poudres pures précitées sont mélangées dans une même opération avec une poudre d'Al₄C₃ en excès, c'est-à-dire en sur-stœchiométrie, permettant ainsi la formation du matériau composite « in situ ». Le fait de faire réagir la poudre d'Al₄C₃ en sur-stœchiométrie par rapport à la première phase recherchée permet de maintenir une fraction volumique contrôlée de cette phase dans le matériau final.

Dans certains modes de réalisation, lors de l'étape de mise en forme de la contre-forme, un canal d'approvisionnement configuré pour permettre l'approvisionnement en poudre constitutive de la pièce à fabriquer, est prévu dans la contre-forme.

En d'autres, lors de mise en forme de la contre-forme par l'une des techniques d'impression 3D mentionnées ci-dessus, un canal d'approvisionnement est prévu dans la structure de la contre-forme, de manière à mettre la cavité interne de la contre-forme formant le négatif de la pièce à fabriquer, en communication fluidique avec l'extérieur de la contre-forme. Ce canal permet de faciliter l'approvisionnement en poudre du matériau constitutif de la pièce à fabriquer et à densifier.

Dans certains modes de réalisation, la première phase est de formule Cr₂AlC, Ti₃AlC₂ ou Ti₂AlC, le procédé comprenant, après l'étape de mise en forme de la contre-forme, une étape d'oxydation permettant la formation d'une couche d'alumine sur une surface interne de la contre-forme.

Ainsi que mentionné précédemment, les phases de formule Cr₂AlC, Ti₃AlC₂ ou Ti₂AlC sont aluminoformeuses, et permettent ainsi la formation d'une couche d'alumine par simple oxydation de la contre-forme, sans nécessiter l'ajout d'un revêtement multi couches complexe permettant la formation de cette couche protectrice. Cette étape d'oxydation permet de produire une couche d'alumine adhérente et dense sur une paroi de la cavité interne de la contre-forme formant le négatif de la pièce à fabriquer, à même de protéger le matériau composite, d'améliorer encore le décochage de la pièce densifiée et de limiter les risques d'interdiffusion entre la poudre densifiée et le matériau composite constitutif de la contre-forme. On notera en outre que l'étape ultérieure de densification étant réalisée sous vide, cette dernière ne pose pas de problème particulier vis-à-vis du matériau composite.

Dans certains modes de réalisation, l'étape d'oxydation est réalisée en disposant la contre-forme dans une enceinte sous air compris entre 1000°C et 1400°C.

Le présent exposé concerne également un procédé de fabrication de pièce aéronautique métallique, notamment d'une pièce de turbine par densification en phase solide, utilisant une contre-forme obtenue par un procédé selon l'un quelconque des modes de réalisation précédents, le procédé comprenant, après des étapes de remplissage de la contre-forme par une poudre constitutive de la pièce à fabriquer et de densification de ladite poudre dans la contre-forme, une étape de décochage de la contre-forme par étuvage.

En d'autres termes, après densification de la poudre par frittage SPS, par exemple, dans la contre-forme, l'ensemble est disposé dans un dispositif, par exemple une étuve, de préférence à hygrométrie contrôlée. Comme évoqué précédemment, la présence de la phase Al₄C₃ entre les joints de grain permet, dans un air chargé en eau, la désagrégation du noyau de la contre-forme. Cela permet ainsi de faciliter le décochage et donc le démoulage de la pièce, tout en s'affranchissant de l'utilisation de solutions chimiques, telles que des acides, potentiellement néfastes pour la pièce fabriquée.

Dans certains modes de réalisation, le procédé comprend, après l'étape de décochage, une étape de récupération, dans laquelle le matériau décoché par étuvage est récupéré de manière à être réutilisé pour la fabrication d'une autre contre-forme en repartant de l'étape de mélange.

En d'autres termes, une fois la dégradation de la contre-forme réalisée, un matériau fragmenté composé de grains de la première phase et d'aluminium hydraté peut être récupéré. Après séchage, cette matière peut être « rechargée » en Al₄C₃ lors de l'étape de mélange et être ainsi réutilisée afin de fabriquer de nouvelles contre-formes. Il est ainsi possible de recycler la contre-forme décochée, permettant ainsi de répondre au moins en partie aux problématiques environnementales précitées.

### Brève description des dessins

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
[Fig. 1] La figure 1 représente une vue en perspective d'une aube métallique de turbine comprenant des léchettes,
[Fig. 2] La figure 2 représente schématiquement l'aube de la figure 1, et une contre-forme selon le présent exposé, en deux parties,
[Fig. 3] La figure 3 est une vue en perspective d'une contre-forme selon le présent exposé, en une partie,
[Fig. 4] La figure 4 représente schématiquement les étapes d'un procédé de fabrication d'une pièce métallique selon un premier mode de réalisation conforme à l'exposé,
[Fig. 5] La figure 5 représente schématiquement les étapes d'un procédé de fabrication d'une pièce métallique selon un deuxième mode de réalisation conforme à l'exposé.

### Description des modes de réalisation

La figure 1 représente une vue en perspective d'une aube 10 de turbine comprenant un profil aérodynamique 12 ayant un intrados 13 et un extrados 14, un pied d'aube 15 à son extrémité inférieure, et un talon 16 à son extrémité supérieure. L'aube 10 comprend en outre deux léchettes 17 et 18 d'étanchéité formées sur la face supérieure du talon 16 disposées transversalement aux côtés intrados 13 et extrados 14.

Une telle aube est obtenue, selon le présent exposé, par densification d'une poudre du matériau constitutif de l'aube, notamment des alliages à base de nickel (Ni), de titane (Ti), ou d'aluminure de titane (TiAl), dans une contre-forme correspondant au négatif de la pièce à fabriquer, c'est-à-dire de l'aube 10 dans le présent exemple.

Une telle contre-forme 1, conforme au présent exposé, est représentée en perspective sur la figure 2, avec l'aube 10 représentée schématiquement sur cette figure. Dans cet exemple, la contre-forme 1 comprend deux parties 1a et 1b disposées de part et d'autre de l'aube 10, comprenant chacune une demi cavité, et destinées à être assemblées pour former une contre-forme 1 renfermant une cavité complète correspondant au négatif de l'aube 10. Chaque demi cavité comprend respectivement une première portion 2a, 2b, une deuxième portion 5a, 5b, une troisième portion 6a, 6b et des emplacements 7a, 7b et 8a, 8b. Ces différentes portions forment ensemble, lorsque les deux parties 1a et 1b de la contre-forme 1 sont assemblées (tel qu'illustré sur la figure 3), une première portion 2 correspondant au négatif du profil aérodynamique 12 de l'aube, une deuxième portion 5 correspondant au négatif du pied d'aube 15, et une troisième portion 6 correspondant au négatif du talon 16, et des emplacements 7 et 8 destinés à former les léchettes 17 et 18.

Un passage 9a, 9b est également prévu dans chaque partie 1a, 1b respectivement de la contre-forme 1 de manière à former un canal d'approvisionnent 9 dans la contre-forme 1 après assemblage des deux parties 1a et 1b, et à permettre l'approvisionnement de la poudre précitée et constitutive de l'aube à fabriquer, lorsque les parties 1a et 1b sont assemblées.

La figure 3 montre la contre-forme 1 après assemblage des deux parties 1a et 1b. On notera cependant que cet exemple n'est pas limitatif, la contre-forme 1 pouvant être fabriquée de manière monobloc en une seule opération par un procédé décrit plus en détails dans la suite de la description, de manière à former une cavité comprenant les différentes portions 2, 5, 6, 7, 8 et 9 précitées.

Par ailleurs, la contre-forme 1 comprend un matériau composite permettant de notamment faciliter l'élimination de celle-ci, lors de l'étape de décochage décrite ultérieurement.

En effet, le matériau composite comprend deux phases : une première phase dite « phase MAX », et une deuxième phase de formule Al₄C₃, autrement dit du carbure d'aluminium.

Les phases MAX sont des matériaux dits stœchiométriques, connus en soi, de formule : Mₙ₊₁AXₙ, avec n=1 à 3, M étant un métal de transition, A un élément du groupe A et X du carbone et/ou de l'azote.

Dans le présent exposé, l'élément utilisé dans le groupe A est de l'aluminium (AI) afin d'assurer la formation d'une couche d'alumine lorsque des phases aluminoformeuses sont utilisées. L'élément utilisé sur le site X est du carbone (C). En effet, les phases contenant de l'azote (N) ont souvent des températures de fusion inférieures à leurs homologues contenant du carbone et la compatibilité chimique avec la phase Al₄C₃ n'est pas assurée. Enfin, l'élément utilisé sur le site M est déterminé de telle sorte que la température de fusion et le coefficient de dilatation thermique des phases MAX considérées soient compatibles avec les matériaux constitutifs de la pièce à fritter, en particulier les alliages à base de nickel (Ni), présentant un coefficient de dilation thermique compris entre 14 et 16x10⁻⁶/°C, de titane (Ti), présentant un coefficient de dilation thermique compris entre 10 et 13x10⁻⁶/°C, ou d'aluminure de titane (TiAl), présentant un coefficient de dilation thermique compris entre 10 et 13x10⁻⁶/°C. Les températures de frittage de ces matériaux sont par ailleurs supérieures à 1350°C.

Ainsi, dans l'application du présent exposé, les premières phases retenues peuvent être de formule Cr₂AlC, ayant une température de fusion supérieure à 1500°C et un coefficient de dilation thermique d'environ 13x10⁻⁶/°C, Ti₃AlC₂ ayant une température de fusion supérieure à 1550°C et un coefficient dedilation thermique compris entre 9 et 12x10⁻⁶/°C, ou Ti₂AlC ayant une température de fusion supérieure à 1550°C et un coefficient de dilation thermique compris entre 7 et 10x10⁻⁶/°C.

La deuxième phase de formule Al₄C₃ est un carbure connu dont la température de fusion est très élevée (2200°C). Elle est en outre aluminoformeuse à haute température. Néanmoins, la propriété particulièrement avantageuse dans le cadre de l'invention est la facilité que présente cette phase à s'hydrolyser à température ambiante en présence d'une atmosphère riche en eau. La décomposition de cette phase suit la réaction suivante :

Al₄C₃ + 12 H₂O → 4 Al(OH)₃ + 3 CH₄

Cette réaction peut être catalysée en optimisant le niveau d'hygrométrie mais également la température.

Ainsi, compte tenu de la présence de la deuxième phase de formule Al₄C₃, entre les joints de grain de la première phase, la contre-forme 1 comprenant ce matériau composite peut être aisément éliminée en étant dégradée par hydrolyse, à l'issue du procédé de fabrication de l'aube ou du redresseur.

A cet égard, un premier exemple d'un procédé de fabrication d'aubes selon le présent exposé est un procédé par frittage sous charge, nommé frittage SPS (pour « Spark Plasma Sintering » en anglais) dans la suite de la description. Les différentes étapes de ce procédé, selon d'un premier mode de réalisation, sont présentées sur la figure 4.

La première étape S100 de ce procédé consiste à fabriquer la contre-forme 1 décrite ci-dessus, en une ou deux parties.

Conformément au présent exposé, l'étape S100 de fabrication de la contre-forme 1 se décline en plusieurs étapes. Dans un premier temps, des poudres métalliques sont mélangées entre elles, de manière à obtenir une poudre composite comprenant la première et la deuxième phase (étape S110). Selon le premier mode de réalisation, des poudres pures d'aluminium (AI), de carbone (C), de chrome (Cr) et/ou de titane (Ti), et/ou de carbure de chrome (CrC), et/ou de chromium carbide (Cr₇C₃), et/ou de carbure de titane (TiC) sont mélangées avec une poudre de carbure d'aluminium Al₄C₃ en excès, de manière à former in situ un matériau composite comprenant la première phase et la deuxième phase, de telle sorte que la deuxième phase représente entre 1 et 50%, de préférence entre 1 et 20% du volume total du matériau composite.

Une fois l'étape de mélange effectuée, la contre-forme 1 est mise en forme (étape S120), de manière à ce que cette dernière prenne la forme souhaitée. Cette étape peut être réalisée par divers procédés connus tels que l'injection d'un liant sur une poudre (nommée « binder jetting » en anglais), l'injection d'un mélange de poudre métallique et d'un polymère thermoplastique (ou procédé MIM pour « Metal Injection Molding » en anglais) ou tout autre procédé d'impression 3D connu adapté, de préférence suivi d'un frittage, ou d'un frittage SPS, par exemple, ou tout autre procédé connu adapté, ou une combinaison de ces différents procédés. Au cours de cette étape de mise en forme, en particulier de l'impression 3D par l'une des techniques précitées, un canal d'approvisionnement 9 est prévu, permettant l'injection ultérieure de poudre métallique.

Ensuite, une étape de formation d'une couche d'alumine, permettant de former une couche d'alumine protectrice d'épaisseur comprise entre 1 et 50 µm peut être effectuée (étape S130). Cette étape est réalisée par oxydation la contre-forme 1 en portant cette dernière à une température comprise entre 1000 et 1400°C. Cette étape est rendue possible par le fait que les phases de formule Cr₂AlC, Ti₃AlC₂ ou Ti₂AlC sont aluminormeuses.

La contre-forme 1 ainsi fabriqué à l'étape S100, et comprenant la cavité décrite ci-dessus correspondant au négatif de l'aube, est ensuite remplie par une poudre constitutive de l'aube à fabriquer (étape S200), notamment une poudre à base de titane (Ti), d'un superalliage à base de nickel (Ni), ou un alliage intermétallique tel que l'aluminure de titane (TiAl), par l'intermédiaire du canal d'approvisionnement 9. Une table à ultrason peut être utilisée afin de faciliter l'écoulement de la poudre dans la contre-forme et son remplissage.

On notera que pour la densification des matériaux à base de nickel, l'utilisation d'une première phase de formule Cr₂AlC est à privilégier, et pour la densification des matériaux à base d'aluminure de titane ou de titane, l'utilisation d'une première phase de formule Ti₂AlC ou Ti₃AlC₂ est à privilégier. Ces choix s'appuient sur les compatibilités de ces différents matériaux en termes de dilatation thermique, mais également de compatibilité chimique entre la première phase et l'alliage à densifier. En effet, le titane présente plus de risque de diffuser à haute température avec le nickel, et le chrome présente le risque de former des phases fragilisantes avec le titane.

La contre-forme 1 contenant la poudre à densifier est ensuite disposée dans un outillage (non représenté), de préférence en graphite, configuré pour réaliser le frittage SPS (étape S300).

Le frittage SPS est ensuite réalisé (étape S400). Au cours du frittage SPS, la contre-forme 1 est disposée dans une presse exerçant une pression axiale sur la contre-forme 1. Un courant pulsé est ensuite appliqué à la contre-forme 1, de manière à chauffer la poudre présente dans celle-ci par effet Joule, permettant la densification de la poudre.

Lorsque la densification de la pièce est terminée, la contre-forme 1 est extraite de l'outillage graphite, et éliminée par décochage afin d'obtenir la pièce finale (étape S500). L'étape S500 de décochage de la contre-forme 1 peut être réalisée en disposant l'ensemble dans une étuve à hygrométrie contrôlée (humidité relative HR >50%) ou de préférence dans un autoclave à vapeur d'eau, à des températures comprises entre 100 et 180°C, et des pressions comprises entre 6 et 12bars. L'application d'une pression permet d'accélérer la cinétique de décochage tout en facilitant l'accès des vapeurs aux sections fines. Cette étape permet la désagrégation de la contre-forme 1, compte tenu de la présence de la deuxième phase de formule Al₄C₃ entre les joints de grain de la première phase. Une étape de nettoyage et de finition de l'aube obtenue peut également être effectuée.

Enfin, l'étape S500 de décochage peut être suivie par une étape de récupération (étape S600), ou recyclage, dans laquelle le matériau composite décoché par étuvage, alors sous forme de poudre, est récupéré de manière à être réutilisé pour la fabrication d'une autre contre-forme 1, en repartant de l'étape de mélange S110. Plus précisément, une fois la dégradation de la contre-forme 1 réalisée, un matériau fragmenté composé de grains de la première phase et d'aluminium hydraté est récupéré. Après séchage, cette matière peut être « rechargée » en Al₄C₃ et réutilisée afin de fabriquer de nouvelles contre-formes 1.

Les différentes étapes d'un procédé de fabrication d'aubes ou de redresseur de turbines par densification selon un deuxième mode de réalisation du présent exposé, sont présentées sur la figure 5.

Le procédé selon le deuxième mode réalisation diffère du procédé selon le premier mode de réalisation en ce l'étape S110 de mélange des poudres est décomposée en deux sous-étapes. En effet, alors que dans le cadre du premier mode de réalisation, l'étape de mélange est réalisée en une seule opération, dans laquelle le matériau composite est formé in situ de par la présence en excès de la phase Al₄C₃, l'étape S110 de mélange des poudres dans le cadre du deuxième mode de réalisation comprend dans un premier temps le mélange de poudres pures permettant d'obtenir la première phase (étape S111), le broyage sous forme de poudre de cette première phase, puis le mélange de la première phase ainsi obtenue avec une poudre d'Al₄C₃ permettant d'obtenir ex situ le matériau composite (étape S112).

A titre d'exemple, lors de l'étape S111, une première phase de formule Ti₃AlC₂ peut être obtenue en mélangeant des poudres pures de titane, d'aluminium et de carbure de titane (Ti : Al : TiC) suivant les proportions molaires 1 : 1.05 : 1.9 respectivement. Dans ce cas, les grains de titane présentent un diamètre inférieur à 45 µm, une pureté de 99,5%. Les grains d'aluminium présentent un diamètre compris entre 45 et 150 µm, une pureté de 99,5% et les grains de carbure de titane présentent un diamètre de 2 µm, une pureté de 99,5%, et une masse volumique de 7,82 g/cm3. Ces différentes poudres peuvent être mélangées dans un mélangeur à boulet, puis soumises à un frittage réactif jusqu'à 1450°C. Le massif poreux ainsi obtenu est broyé pour être réduit en poudre.

Dans ce cas de figure, lors de l'étape S600 dans laquelle le matériau composite décoché par étuvage est récupéré de manière à être réutilisé pour la fabrication d'une autre contre-forme 1, la matière peut être « rechargée » en Al₄C₃ en repartant de l'étape S112. On notera en outre que, lors de l'étape S111, les poudres pures peuvent également être mélangées avec une poudre Al₄C₃. Dans ce cas, la poudre d'Al₄C₃ contribue à la formation de la première phase, mais n'est pas en quantité suffisante pour former in situ le matériau composite, de telle sorte que la deuxième étape S112 est nécessaire, et permet d'ajouter une quantité nécessaire de poudre d'Al₄C₃, permettant d'obtenir les proportions d'Al₄C₃ mentionnées précédemment dans le matériau composite.

Le premier et le deuxième mode de réalisation ci-dessus ont été décrits en référence à un premier exemple d'application, dans lequel le processus de densification solide de la poudre contenue dans la contre-forme 1, comprenant les étapes S200 à S400, est réalisé par frittage SPS. Cet exemple n'est cependant pas limitatif, d'autres procédé de densification solide pouvant être employés.

Par un exemple, à la place du frittage SPS, un pressage isostatique à chaud (dit HIP pour « Hot Isostatic Pressing » en anglais) peut être utilisé. Dans ce cas, l'étape S200 de remplissage de la contre-forme 1 par une poudre constitutive de l'aube à fabriquer, est également effectuée puis, à l'étape S300, la contre-forme 1 contenant ladite poudre est disposée dans un containeur déformable. La densification HIP est effectuée à l'étape S400, dans laquelle un gaz neutre (par exemple de l'argon ou de l'azote) est injecté dans l'enceinte sous pression, appliquant alors une pression homogène dans toutes les directions sur le containeur contenant la contre-forme 1. Une fois la densification terminée, et le containeur éliminé par usinage mécanique ou chimique, la contre-forme 1 est ensuite décochée dans les conditions décrites ci-dessus à l'étape S500, puis le matériau est récupéré à l'étape S600.

De manière alternative, à la place du frittage SPS, une injection d'un mélange de poudre métallique et d'un polymère thermoplastique (dit procédé MIM pour « Metal Injection Molding » en anglais) peut être réalisée. Dans ce cas, lors de l'étape S200, la contre-forme 1 est insérée dans une presse d'injection MIM et une poudre constitutive du matériau à fabriquer, mélangée avec un liant polymère, est injectée dans la contre-forme 1. Le liant polymère est ensuite éliminé au cours d'un processus de déliantage. Un frittage naturel sans pression sur la pièce obtenue peut ensuite être effectué. Si ce dernier permet de densifier suffisamment la pièce, notamment si la densité relative est supérieure à 99%, le décochage de la contre-forme 1, conformément à l'étape S500, peut-être effectué. Néanmoins, s'il est nécessaire de densifier davantage la pièce, le frittage naturel peut être complété par un cycle de densification SPS ou HIP sous pression, en répétant les étapes S300 et S400 décrites ci-dessus. De manière alternative, le déliantage mentionné ci-dessus peut être immédiatement suivi d'une densification SPS ou HIP conformément aux étapes S300 et S400, sans passer par un frittage naturel.

Ainsi, l'un ou l'autre des modes de densification (SPS, HIP ou MIM), ou une combinaison de ceux-ci, peut être utilisé pour la fabrication de la pièce métallique, et s'appliquent aux deux modes de réalisation décrits précédemment et décrits en référence aux figures 4 et 5. On notera en particulier que les étapes S100 de fabrication de la contre-forme 1, S500 de décochage et S600 de récupération du matériau, sont communes à tous les modes de densification (SPS, HIP ou MIM) utilisés.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

Il est également évident que toutes les caractéristiques décrites en référence à un procédé sont transposables, seules ou en combinaison, à un dispositif, et inversement, toutes les caractéristiques décrites en référence à un dispositif sont transposables, seules ou en combinaison, à un procédé.

## Revendications

1. Contre-forme (1) pour la fabrication de pièce aéronautique métallique, notamment de pièce de turbine par densification en phase solide, comprenant un matériau composite comprenant d'une part une première phase de formule Mₙ₊₁AlCₙ, où n = 1 à 3 et M étant un métal de transition choisi dans le groupe constitué du titane, et/ou du molybdène, et/ou du niobium, et/ou du chrome, le matériau composite comprenant d'autre part une deuxième phase de formule Al₄C₃.

2. Contre-forme (1) selon la revendication 1, dans lequel la première phase est de l'une des formules parmi Cr₂AlC, Ti₃AlC₂, Ti₂AlC, Nb₄AlC₃, Nb₂AlC ou Mo₂TiAlC₂.

3. Contre-forme (1) selon la revendication 1 ou 2, dans lequel le matériau composite comprend entre 1 et 50% de deuxième phase en volume du matériau composite, de préférence entre 1 et 20%.

4. Contre-forme (1) selon l'une quelconque des revendications 1 à 3, dans lequel une surface interne de la contre-forme (1) est recouverte par une couche d'alumine.

5. Contre-forme (1) selon la revendication 4, dans lequel la couche d'alumine présente une épaisseur comprise entre 1 et 50 µm.

6. Procédé de fabrication d'une contre-forme (1) pour la fabrication de pièce aéronautique métallique creuse, notamment de pièce de turbine par densification en phase solide, la contre-forme (1) comprenant un matériau composite comprenant d'une part une première phase de formule Mₙ₊₁AlCₙ, où n = 1 à 3 et M étant un métal de transition choisi dans le groupe constitué du titane, et/ou du molybdène, et/ou du niobium, et/ou du chrome, le matériau composite comprenant d'autre part une deuxième phase de formule Al₄C₃, la contre-forme (1) étant obtenue par un procédé de métallurgie des poudres comprenant une étape de mélange dans laquelle des poudres permettant d'obtenir le matériau composite sont mélangées, et une étape de mise en forme.

7. Procédé selon la revendication 6, dans lequel l'étape de mélange comprend le mélange des poudres pures constitutives de la première phase de manière à obtenir la première phase sous forme de poudre, puis le mélange de ladite première phase sous forme de poudre avec une poudre d'Al₄C₃ de manière à obtenir la deuxième phase.

8. Procédé selon la revendication 6, dans lequel l'étape de mélange comprend le mélange des poudres pures constitutives de la première phase avec une poudre d'Al₄C₃ en excès de manière à former le matériau composite en une opération.

9. Procédé selon l'une quelconque des revendications 6 à 8, dans lequel, lors de l'étape de mise en forme de la contre-forme, un canal d'approvisionnement configuré pour permettre l'approvisionnement en poudre constitutive de la pièce à fabriquer, est prévu dans la contre-forme.

10. Procédé selon l'une quelconque des revendications 6 à 9, dans lequel la première phase est de formule Cr₂AlC, Ti₃AlC₂ ou Ti₂AlC, le procédé comprenant, après l'étape de mise en forme de la contre-forme, une étape d'oxydation permettant la formation d'une couche d'alumine sur une surface interne de la contre-forme.

11. Procédé de fabrication d'une pièce aéronautique métallique, notamment d'une pièce de turbine par densification en phase solide, utilisant une contre-forme (1) obtenue par un procédé selon l'une quelconque des revendications 6 à 10, le procédé comprenant, après des étapes de remplissage de la contre-forme par une poudre constitutive de la pièce à fabriquer et de densification de ladite poudre dans la contre-forme, une étape de décochage de la contre-forme par étuvage.

12. Procédé selon la revendication 11, comprenant, après l'étape de décochage, une étape de récupération, dans laquelle le matériau décoché par étuvage est récupéré de manière à être réutilisé pour la fabrication d'une autre contre-forme en repartant de l'étape de mélange.

## Patentansprüche

1. Gegenform (1) zur Herstellung eines metallischen Luftfahrtteils, insbesondere eines Turbinenteils, durch Festphasenverdichtung, umfassend ein Verbundmaterial, umfassend einerseits eine erste Phase von Formel Mₙ₊₁AlCₙ, wobei n = 1 bis 3 und M ein Übergangsmetall ist, das ausgewählt ist aus der Gruppe, bestehend aus Titan, Molybdän, und/oder Niob, und/oder Chrom, wobei das Verbundmaterial andererseits umfassend eine zweite Phase von Formel Al₄C₃.

2. Gegenform (1) nach Anspruch 1, wobei die erste Phase von einer der Formeln Cr₂AlC, Ti₃AlC₂, Ti₂AlC, Nb₄AlC₃, Nb₂AlC oder Mo₂TiAlC₂ ist.

3. Gegenform (1) nach Anspruch 1 oder 2, wobei das Verbundmaterial zwischen 1 und 50 % zweite Phase, bezogen auf das Volumen des Verbundmaterials, vorzugsweise zwischen 1 und 20 %, umfasst.

4. Gegenform (1) nach einem der Ansprüche 1 bis 3, wobei eine innere Oberfläche der Gegenform (1) mit einer Schicht aus Aluminiumoxid überzogen ist.

5. Gegenform (1) nach Anspruch 4, wobei die Aluminiumoxidschicht eine Stärke zwischen 1 und 50 µm aufweist.

6. Verfahren zur Herstellung einer Gegenform (1) für die Herstellung eines hohlen metallischen Luftfahrtteils, insbesondere eines Turbinenteils, durch Festphasenverdichtung, die Gegenform (1) umfassend ein Verbundmaterial, umfassend einerseits eine erste Phase von Formel Mₙ₊₁AlCₙ, wobei n = 1 bis 3 und M ein Übergangsmetall ist, das ausgewählt ist aus der Gruppe, bestehend aus Titan, und/oder Molybdän, und/oder Niob, und/oder Chrom, das Verbundmaterial andererseits umfassend eine zweite Phase von Formel Al₄C₃, wobei die Gegenform (1) durch ein pulvermetallurgisches Verfahren erlangt wird, umfassend einen Mischschritt, bei dem Pulver gemischt werden, die es ermöglichen, das Verbundmaterial zu erlangen, und einen Formgebungsschritt.

7. Verfahren nach Anspruch 6, wobei der Mischschritt das Mischen von reinen Pulvern, die die erste Phase bilden, um die erste Phase in Pulverform zu erlangen, und dann das Mischen der ersten Phase in Pulverform mit einem Al₄C₃-Pulver, um die zweite Phase zu erlangen, umfasst.

8. Verfahren nach Anspruch 6, wobei der Mischschritt das Mischen von reinen Pulvern, die die erste Phase bilden, mit einem überschüssigen Al₄C₃-Pulver umfasst, um das Verbundmaterial in einem Vorgang zu bilden.

9. Verfahren nach einem der Ansprüche 6 bis 8, wobei bei dem Formgebungsschritt der Gegenform in der Gegenform ein Versorgungskanal bereitgestellt ist, der konfiguriert ist, um die Versorgung mit Pulver, das das herzustellende Teil bildet, zu ermöglichen.

10. Verfahren nach einem der Ansprüche 6 bis 9, wobei die erste Phase von Formel Cr₂AlC, Ti₃AlC₂ oder Ti₂AlC ist, das Verfahren umfassend nach dem Formgebungsschritt der Gegenform einen Oxidationsschritt, der die Bildung einer Aluminiumoxidschicht auf einer Innenfläche der Gegenform ermöglicht.

11. Verfahren zur Herstellung eines metallischen Luftfahrtteils, insbesondere eines Turbinenteils, durch Festphasenverdichtung unter Verwendung einer Gegenform (1), die durch ein Verfahren nach einem der Ansprüche 6 bis 10 erlangt wird, das Verfahren umfassend nach dem Füllschritt der Gegenform mit einem Pulver, das das herzustellende Teil bildet, und Verdichtungsschritt des Pulvers in der Gegenform einen Entformungsschritt der Gegenform durch Wärmebehandlung umfasst.

12. Verfahren nach Anspruch 11, das nach dem Wärmebehandlungsschritt einen Rückgewinnungsschritt umfasst, wobei das Wärmebehandlung entformte Material zurückgewonnen wird, sodass es für die Herstellung einer weiteren Gegenform beginnend mit dem Mischschritt, wiederverwendet werden kann.

## Claims

1. A counter-form (1) for producing metal aeronautical parts, in particular a turbine part by solid-phase densification, comprising a composite material comprising, on the one hand, a first phase having formula Mₙ₊₁AlCₙ, where n = 1 to 3 and M is a transition metal selected from the group consisting of titanium and/or molybdenum and/or niobium and/or chromium and, on the other hand, the composite material comprising a second phase having formula Al₄C₃.

2. The counter-form (1) according to claim 1, wherein the first phase is of one of the formulas among Cr₂AlC, Ti₃AlC₂, Ti₂AlC, Nb₄AlC₃, Nb₂AlC or Mo₂TiAlC₂.

3. The counter-form (1) according to claim 1 or 2, wherein the composite material comprises between 1 and 50% of second phase by volume of the composite material, preferably between 1 and 20%.

4. The counter-form (1) according to any one of claims 1 to 3, wherein an internal surface of the counter-form (1) is covered by a layer of alumina.

5. The counter-form (1) according to claim 4, wherein the alumina layer has a thickness comprised between 1 and 50 µm.

6. A process for manufacturing a counter-form (1) for producing a hollow metal aeronautical part, in particular a turbine part by solid-phase densification, the counter-form (1) comprising a composite material comprising, on the one hand, a first phase having formula Mₙ₊₁AlCₙ, where n = 1 to 3 and M is a transition metal selected from the group consisting of titanium and/or molybdenum and/or niobium and/or chromium, on the other hand, the composite material comprising a second phase having formula Al₄C₃, the counter-form (1) being obtained by a powder metallurgy process comprising a mixing step in which powders allowing to obtain the composite material are mixed, and a shaping step.

7. The process according to claim 6, wherein the mixing step comprises mixing the pure powders constituting the first phase so as to obtain the first phase in powder form, then mixing said first phase in powder form with a powder of Al₄C₃ so as to obtain the second phase.

8. The process according to claim 6, wherein the mixing step comprises mixing the pure powders constituting the first phase with an excess of Al₄C₃ powder so as to form the composite material in one operation.

9. The process according to any one of claims 6 to 8, wherein, during the step of shaping the counter-form, a supply channel configured to allow the supply of powder constituting the part to be manufactured, is provided in the counter-form.

10. The process according to any one of claims 6 to 9, wherein the first phase is of formula Cr₂AlC, Ti₃AlC₂ or Ti₂AlC, the process comprising, after the step of shaping the counter-form, an oxidation step allowing the formation of a layer of alumina on an internal surface of the counter-form.

11. A process for manufacturing a metal aeronautical part, in particular a turbine part by solid-phase densification, using a counter-form (1) obtained by a process according to any one of claims 6 to 10, the process comprising, after steps of filling the counter-form with a powder constituting the part to be manufactured and densifying said powder in the counter-form, a step of shaking the counter-form out by steaming.

12. The process according to claim 11, comprising, after the shakeout step, a recovery step, in which the material shaken out by steaming is recovered so as to be reused for the manufacture of another counter-form starting from the mixing step.
